# EUROPÄISCHE PATENTSCHRIFT

(11) **EP 0 034 391 B1**
(45) Veröffentlichungstag und Bekanntmachung des Hinweises auf die Patenterteilung: **24.08.1983**
(21) Anmeldenummer: 81200163.4
(22) Anmeldetag: 11.02.1981
(51) Int. Cl.: C25C 1/16, C25C 7/02, C22C 11/02

(54) **Verwendung einer Blei-Legierung für Anoden bei der elektrolytischen Gewinnung von Zink**
Use of a lead alloy for the anodes in the electrolytic production of zinc
Utilisation d'un alliage de plomb pour des anodes dans la production de zinc par électrolyse

(30) Priorität: 15.02.1980 DE 3005674
(43) Veröffentlichungstag der Anmeldung: 26.08.1981
(73) Patentinhaber: RUHR-ZINK GMBH, 45711 Datteln (DE)
(72) Erfinder: Von Röpenack, Adolf, Dr.-Ing., D-4354 Datteln (DE); Stock, Günter, Ing. grad., D-4354 Datteln (DE); Heubner, Ulrich, Dr.-Ing., D-5980 Werdohl (DE)
(74) Vertreter: Fischer, Ernst, Dr.

## Beschreibung

Die naßmetallurgische Gewinnung von Zink erfolgt üblicherweise nach dem Verfahrensprinzip Zinkblenderöstung, Laugung des Röstgutes, Laugenreinigung, elektrolytische Abscheidung von Zink und Umschmelzer. des zuvor von den Kathoden abgezogenen Zinks. Die elektrolytische Abscheidung geschieht dabei praktisch ausschließlich aus schwefelsauren Lösungen mit Hilfe von Aluminiumkathoden und Bleianoden.

Anodenmaterialien sind vorwiegend ternäre Blei-Legierungen mit meist Silber-Gehalten, die zwischen 0,5 bis 1,0 Gew.% liegen. Hinsichtlich der dritten Legierungskomponente liegen Untersuchungen über Thallium, Tellur, Selen, Wismut, Calzium, Gold, Quecksilber, Strontium, Barium, Arsen, Zinn und Kobalt vor (The Journal of Ap- .plied Chemistry of the UdSSR - english translation - Vol. 24 (1951) S. 1429 ff) sowie Magnesium und Silizium (The Journal of Applied Chemistry of the UdSSR - english translation - Vol. 26 (1953) S. 847 ff).

Dabei zeigt sich, daß Anoden aus verschiedenen Legierungen während des Elektrolysebetriebes einen beträchtlichen Gewichtsverlust erleiden, der - abgesehen vom schnellen Verbrauch des Anodenmaterials - auch insofern nachteilig ist, als sich beträchtliche Schlammengen bilden können oder aber das kathodisch abgeschiedene Zink stark verunreinigt wird. Eine zusätzliche Problematik ergibt sich aus dem Umstand, daß verschiedene Legierungen nicht die erforderliche mechanische Festigkeit aufweisen oder während des Gebrauchs die anfänglich vorhandene Festigkeit verlieren. Es kann dann zu Verwerfungen und als Folge hiervon zu Kurzschlüssen und Brennern kommen.

Wie insbesondere auch die Ausführungen in « Blei und Bleilegierungen von W. Hofmann, Springer-Verlag 1962, S. 285 ff zeigen, sind die Einflüsse der von Blei verschiedenen Legierungskomponenten vielfältig, zum Teil widersprüchlich und praktisch nicht vorhersehbar. Schließlich sind auch die mit der Herstellung der Legierung verbundenen Kosten von beträchtlicher Bedeutung, insbesondere wenn man berücksichtigt, daß sich in der Bäderhalle moderner Zinkelektrolysen Bleilegierungsmengen in der Größenordnung von 1.000 und mehr befinden.

Aufgabe der Erfindung ist es, eine Legierung für Anoden bei der elektrolyt:schen Gewinnung von Zink aus sauren Lösungen bereitzustellen, die die Nachteile der bekannten Legierungen nicht aufweisen, vorteilhafte elektrische und mechanische Eigenschaften besitzen und möglichst kostengünstig herstellbar sind.

Die Lösung der Aufgabe liegt in der Verwendung einer Blei-Legierung, bestehend aus 0.05 bis 0,25 Gew.% Strontium und/oder 0,05 bis 0,1 Gew.% Calzium sowie 0,1 bis 0,5 Gew.% Silber, Rest Blei für Anoden bei der elektrolytischen Gewinnung von Zink aus sauren Lösungen.

Sofern strontiumhaltige Legierungen vorgesehen sind, kommen vorzugsweise solche zur Anwendung, in denen der Strontium-Gehalt 0,05 bis 0,1 Gew.% beträgt.

Die aus den vorgenannten Legierungen hergestellten Anoden besitzen eine beträchtliche Härte und eine hohe Elastizität. Sie sind formbeständig, so daß sie - verglichen mit üblichen Anoden - in geringerer Dicke hergestellt werden können. Hiermit verbunden ist eine Einsparung an Legierungsmaterial generell und insbesondere an Silber möglich. Infolge des geringen Gewichtes der Anoden können auch die Anschlußelemente, insbesondere die Tragestangen, leichter konstruiert werden.

Die hohe Formbeständigkeit der Anoden läßt es zu, daß der Elektrodenabstand verkleinert werden kann, so daß eine Verringerung des Energieverbrauchs erzielt wird.

Aus Gründen der einfacheren Herstellung werden zweckmäßigerweise Legierungen eingesetzt, die Calzium oder Strontium enthalten. Hinsichtlich ihrer Eigenschaften sind jedoch auch solche, die beide Legierungsbestandteile aufweisen, gleichwertig.

Die Herstellung der Anoden kann durch Walzen oder Gießen erfolgen. Insbesondere die Möglichkeit des Gießens ist insofern vorteilhaft, als die Anoden unmittelbar ihre endgültigen Abmessungen erhalten und - sofern erwünscht - bereits beim Guß Durchtrittsöffnungen für den Elektrolyt vorgesehen werden können. Die Festigkeit der Metallegierung ist so hoch, daß auch bei der Herstellung von Anoden mit Durchtrittsöffnungen eine größere Dicke - etwa aus Stabilitätsgründen - nicht erforderlich ist.

Bei der Herstellung von Gußanoden, die generell eine höhere Härte als Walzanoden aufweisen, empfiehlt sich eine langsame Abkühlung, weil hierdurch im Vergleich zur schnellen Abkühlung eine zusätzliche Erhöhung der Härte und der Korrosionsbeständigkeit erzielt wird.

Die Korrosionsbeständigkeit der Anoden ist so hoch, daß ein Abtrag selbst nach monatelangem Betrieb praktisch nicht vorhanden ist. Dies ist insbesondere deswegen überraschend als zu befürchten war, daß eine Reduktion des Silber-Gehaltes in der Legierung mit einer Vergrößerung der Korrosion verbunden sein würde.

Die erhaltenen Anoden werden unter den üblicherweise angewendeten Elektrolysebedingungen eingesetzt, d. h. beispielsweise
bei einer Stromdichte von 160 bis 630 A/m² einer Temperatur von 30 bis 46 °C und
bei einem Schwefelsäuregehalt des Elektrolyten von 165 bis 220 g/1 und
einem Zinkgehalt des Elektrolyten von 40 bis 70 g/I.

## Patentansprüche

1. Verwendung einer Blei-Legierung, bestehend aus 0,05 bis 0,25 Gew.% Strontium und/oder 0,05 bis 0,1 Gew.% Calzium sowie 0,1 bis 0,5 Gew.% Silber, Rest Blei für Anoden bei der elektrolytischen Gewinnung von Zink aus sauren Lösungen.

2. Verwendung gemäß Anspruch 1 mit der Maßgabe, daß der Gehalt an Strontium 0,05 bis 0,1 Gew.% beträgt.

## Claims

1. The use of a lead alloy consisting of 0.05 to 0.25 % by weight of strontium and/or 0.05 to 0.1 % by weight of calcium as well as 0.1 to 0.5 % by weight of silver, balance lead, for anodes for use in the electrolytic recovery of zinc from acid solutions.

2. The use according to claim 1, wherein the strontium content amounts to 0.05 to 0.1 % by weight.

## Revendications

1. Utilisation d'un alliage de plomb, constitué de 0,05 à 0,25 % en poids de strontium et/ou de 0,05 à 0,1 % en poids de calcium, ainsi que de 0,1 à 0,5 % en poids d'argent, le reste étant du plomb, pour des anodes destinées à la production électrolytique de zinc en solutions acides.

2. Utilisation suivant la revendication 1, sous réserve que la teneur en strontium soit comprise entre 0,05 et 0,1 % en poids.
